# EUROPÄISCHE PATENTSCHRIFT

(11) **EP 1 402 080 B1**
(45) Veröffentlichungstag und Bekanntmachung des Hinweises auf die Patenterteilung: **23.09.2009**
(21) Anmeldenummer: 02748697.6
(22) Anmeldetag: 10.05.2002
(51) Int. Cl.: C22C 26/00

(54) **SCHNEIDKÖRPER ENTHALTENDES WERKZEUG FÜR WERKZEUGMASCHINEN**
TOOL FOR MACHINE TOOLS
OUTIL POUR MACHINES-OUTILS

(30) Priorität: 20.06.2001 DE 10129599
(43) Veröffentlichungstag der Anmeldung: 31.03.2004
(73) Patentinhaber: Scintilla AG, 4501 Solothurn (CH)
(72) Erfinder: BONJOUR, Christian, CH 1260 Nyon (CH); WALKER, Christian, CH-8853 Lachen (CH)
(74) Vertreter: Daub, Thomas
(86) Internationale Anmeldenummer: PCT/EP2002/005156
(87) Internationale Veröffentlichungsnummer: WO 2003/000943

(56) Entgegenhaltungen:
- EP-A- 0 485 660
- DE-A- 19 844 397

## Beschreibung

### Stand der Technik

Die Erfindung geht aus von einem Werkzeug für Werkzeugmaschinen nach dem Oberbegriff des Anspruchs 1.

Es sind Diamant-Trennscheiben zur Bearbeitung von harten Materialien, insbesondere von Stein, Beton oder Mauerwerk, mit einem Grundkörper bekannt, auf den ein Schneidbelag aufgebracht ist. Der Schneidbelag setzt sich aus einem Bindematerial und abrasiven Schneidkörpern bzw. Diamanten zusammen, die in einem Heißpreß-Sintervorgang in das Bindematerial eingebunden sind.

Die DE 198 44 397 A1 offenbart ein Verfahren zur Herstellung eines Granulats aus Schneidkörpern, die jeweils mit einer Ummantelung ausgestattet sind. Zudem lehrt die DE 198 44 397 A1, dass umhüllte Diamantpartikel vereinzelt gesintert werden und dass dadurch ein Zusammenbacken der Schneidkörper verhindert wird. Die Bildung eines Schneidbelags erfolgt durch Auflöten der Schneidkörper auf eine Werkzeugoberfläche.

Aus der EP 0 485 660 A1 können verschiedene Ausführungsbeispiele eines Verfahrens zur Herstellung eines überzogenen hochabrasiven Schleifkornmaterials entnommen werden. Hierbei wird beispielsweise ein Verbinden von Diamantschleifkörnern durch Heißpressen mit einem Matrixmaterial erläutert.

### Vorteile der Erfindung

Die Erfindung geht aus von einem Werkzeug für Werkzeugmaschinen mit einem Grundkörper und einem Schneidbelag, der ein Bindematerial aufweist, in dem in einem Sintervorgang abrasive Schneidkörper, insbesondere Diamanten, fest eingebunden sind, zumindest ein Schneidkörper mit einer Ummantelung umgeben ist, die als Legierung ausgebildet ist und die wenigstens einen Bestandteil eines mit dem Schneidkörper reaktiven Basismaterials und wenigstens einen Bestandteil eines nichtreaktiven Materials aufweist und die den Schneidkörper während des Sintervorgangs schützt.

Es wird vorgeschlagen, daß das nichtreaktive Material der Ummantelung zum Fördern des Halts des Schneidkörpers in dem Schneidbelag mit dem Bindematerial des Schneidbelags versintert ist. Die Ummantelung kann eine Stärke von 0,001 mm bis 0,05 mm aufweisen. Es ist ein effektiver Schutz erreichbar und insbesondere kann eine sogenannte Graphitisation, d.h. eine chemische Reaktion kohlenstoffhaltiger Schneidkörper mit dem Bindematerial bei Temperaturen von ca. 600°C bis 1200°C während des Sintervorgangs, vermieden werden. Eine damit verbundene Zerstörung der Schneidkörper kann verhindert und die Lebensdauer der Schneidkörper kann erhöht werden. Zudem können die Schneidkörper durch die Ummantelung in kostengünstige und wirtschaftliche Bindematerialien eingebettet werden, die ansonsten die Schneidkörper zerstören könnten.

Das Werkzeug kann vorteilhaft in einem Sintervorgang bei Temperaturen zwischen 600°C bis 1200°C hergestellt werden. Das Sintern kann mit einem geringeren Aufwand und mit höheren Temperaturen durchgeführt werden als ein Sintervorgang nach einem Heißpreßverfahren. Auf eine Form, wie sie beim Heißt pressen erforderlich ist, kann verzichtet werden. Der ummantelte Schneidkörper kann für alle Sinterverfahren eingesetzt werden, wie z.B. Heißpressen, Freisintern usw.

Es kann während des Sintervorgangs durch das nichtreaktive Material ein vorteilhafter Schutz des Schneidkörpers erreicht und gleichzeitig kann durch das Basismaterial eine vorteilhafte Verbindung zum Schneidkörper und durch das nichtreaktive Material eine vorteilhafte Verbindung zum Bindematerial hergestellt werden. Grundsätzlich ist jedoch auch denkbar, daß die Ummantelung nur aus nichtreaktivem Material besteht, wodurch der Schneidkörper besonders vorteilhaft geschützt werden kann.

Ist das Basismaterial ein Metall oder eine Legierung aus den Gruppen des IUPAC Periodensystems 4-6, kann eine besonders vorteilhafte Verankerung des Schneidkörpers, insbesondere von Diamanten, in der Ummantelung erreicht werden. Zwischen Kohlenstoff (C) und den metallischen Materialien aus den Gruppen 4-6 des IUPAC Periodensystems kann eine vorteilhafte chemische Verbindung erzielt werden.

Ferner wird vorgeschlagen, daß die Ummantelung mehr nichtreaktives Material aufweist als reaktives Material, wodurch insbesondere bei einem Sintervorgang mit Temperaturen von 600°C bis 1200°C ein sicherer Schutz erreicht werden kann. Insbesondere eignen sich als nichtreaktives Material Metalle oder Metallegierungen, und zwar aus den Gruppen 9 und 11-14 des IUPAC Periodensystems. Mit den aufgeführten nichtreaktiven Metallen kann zwischen der Ummantelung und dem Bindematerial des Schneidbelags eine sichere Verbindung geschaffen und ein vorteilhafter Schutz erzielt werden.

Besonders vorteilhafte Ergebnisse können mit Ummantelungen erzielt werden, die bezogen auf das reaktive und das nichtreaktive Material ca. 10 - 30% Cr, 50 - 70% Ni und 10 - 30% Cu oder 40 - 60% Bronze, 30 - 50% Cu und 1 - 15% Ti aufweisen.

Der Fachmann kann auf verschiedene, ihm als geeignet erscheinende Diamanten zurückgreifen, wie beispielsweise auf Naturdiamanten, polykristalline Diamanten oder auf synthetische Diamanten usw. Ferner können auch andere, dem Fachmann als sinnvoll erscheinende kohlenstoffhaltige Schneidkörper verwendet werden, wie beispielsweise Wolframcarbid (WC) oder Siliziumcarbid (SiC) usw.

Um ein universell einsetzbares Werkzeug zu schaffen, sind vorteilhaft unterschiedliche Schneidkörper miteinander kombiniert, wie z.B. Diamanten mit kubischem Bornitrid (CBN) und/oder mit Wolframcarbid (WC) usw., wodurch das Einsatzgebiet auf Stahl bzw. armierten Beton erweitert werden kann. Dabei können Schneidkörper nur einer bestimmten Art, insbesondere Diamanten, jeweils mit einer Ummantelung umgeben sein, es können sämtliche Schneidkörper jeweils mit derselben Ummantelung umgeben sein, oder es können verschiedene Schneidkörper mit verschiedenen Ummantelungen umgeben sein.

Ferner kann die Herstellung eines erfindungsgemäßen Werkzeugs kostengünstig und einfach erreicht werden, indem
- die einzelnen metallischen Komponenten der Ummantelung in Pulverform gemischt werden,
- die Komponenten in Pulverform und die abrasiven Schneidkörper getrennt abgewogen werden,
- ein Binder vorbereitet wird,
- die metallischen Komponenten, die abrasiven Schneidkörper und der Binder vermischt und zu Granulat verarbeitet werden,
- das Granulat und ein Pulver, welches das Bindematerial des Schneidbelags bildet, gemischt werden,
- die Mischung aus Granulat und Pulver zu einem Grünling gepreßt wird und
- beim Sintern die abrasiven Schneidkörper, die Ummantelung und das Bindematerial durch Diffusion und/oder durch eine chemische Reaktion zusammen verbunden werden.

Neben einem Granulierverfahren sind jedoch auch andere, dem Fachmann als sinnvoll erscheinende Verfahren zur Beschichtung bzw. zur Herstellung einer Ummantelung der abrasiven Schneidkörper denkbar, wie beispielsweise ein PVD-Verfahren (Physical Vapour Deposition, Physikalisches Dampfablagerungsverfahren), ein CVD-Verfahren (Chemical Vapour Deposition, Chemisches Dampfablagerungsverfahren) usw.

Die erfindungsgemäße Lösung kann bei verschiedenen, dem Fachmann als sinnvoll erscheinenden Werkzeugen mit abrasiven Schneidkörpern eingesetzt werden, wie beispielsweise bei Bohrern, Schleifwerkzeugen und insbesondere bei Trennscheiben.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine erfindungsgemäße Diamant-Trennscheibe,
- Fig. 2: eine vergrößerte Darstellung eines Schnitts entlang der Linie II-II in Fig. 1 und
- Fig. 3: einen vergrößerten Ausschnitt III aus Fig. 2.

### Beschreibung des Ausführungsbeispiels

Fig. 1 zeigt eine erfindungsgemäße Diamant-Trennscheibe 20 eines nicht näher dargestellten Trennschleifers mit einem Grundkörper 10 und einzelnen Segmenten 22. Die Segmente 22 weisen einen Schneidbelag 12 mit einem Bindematerial 14 auf, in dem in einem Freisintervorgang abrasive Schneidkörper 16, und zwar polykristalline Diamanten, fest eingebunden sind.

Erfindungsgemäß sind die Schneidkörper 16 jeweils mit einer Ummantelung 18 umgeben, die die Schneidkörper 16 während des Sintervorgangs schützen (Fig. 2 und Fig. 3).

Die Ummantelung 18 besitzt einen Bestandteil eines mit dem Schneidkörper 16 reaktiven Basismaterials und einen Bestandteil eines nichtreaktiven Materials. Das reaktive und das nichtreaktive Material bilden eine Cr-Ni-Cu Legierung, wobei Cr das Basismaterial und Ni sowie Cu das nichtreaktive Material bilden. Die einzelnen metallischen Komponenten werden in Pulverform gemischt. Anschließend werden die gemischten metallischen Komponenten und die Diamanten 16 in der benötigten Menge gewogen.

Ein Binder, bestehend aus einem Kunststoffpulver und einem Isopropanol, wird zu einer Lösung zusammengerührt. Der pastenförmige Binder, die metallischen Komponenten und die Schneidkörper 16 werden anschließend vermischt und in einer Granuliermaschine zu Granulat verarbeitet. Dabei entsteht ein Granulat mit einer Größe zwischen 0,1 mm und 1,7 mm, wobei die Ummantelung 18 der Schneidkörper 16 eine Dicke von 0,001 mm bis 0,05 mm aufweist.

Das entstandene Granulat und ein metallisches Pulver, das das Bindematerial 14 des Schneidbelags 12 bildet, werden gemischt und zu einem Grünling gepreßt, der anschließend in einem Freisintervorgang bei 600°C bis 1200°C gesintert wird. Als Bindematerial 14 wurden insbesondere die Elemente aus den Gruppen 6, 9 und 11 des IUPAC Periodensystems oder eine Legierung aus diesen Elementen verwendet.

Das Basismaterial geht mit dem Schneidkörper 16 eine chemische Reaktion ein und verbindet sich mit diesem. Das nichtreaktive Material schützt den Schneidkörper 16 und verhindert einerseits weitgehend ein Zersetzen des Schneidkörpers 16 durch das Basismaterial und andererseits versintert das nichtreaktive Material mit dem Bindematerial 14 des Schneidbelags 12 und fördert den Halt des Schneidkörpers 16 in dem Bindematerial 14 bzw. in dem Schneidbelag 12. Die Ummantelung 18, die Schneidkörper 16 und das Bindematerial 14 sind nach dem Sintervorgang durch Diffusion miteinander fest verbunden.

### Bezugszeichen

- 10: Grundkörper
- 12: Schneidbelag
- 14: Bindematerial
- 16: Schneidkörper
- 18: Ummantelung
- 20: Diamant-Trennscheibe
- 22: Segment

## Patentansprüche

1. Werkzeug für Werkzeugmaschinen mit einem Grundkörper (10) und einem Schneidbelag (12), der ein Bindematerial (14) aufweist, in dem in einem Sintervorgang abrasive Schneidkörper (16), insbesondere Diamanten, fest eingebunden sind, zumindest ein Schneidkörper (16) mit einer Ummantelung (18) umgeben ist, die als Legierung ausgebildet ist und die wenigstens einen Bestandteil eines mit dem Schneidkörper (16) reaktiven Basismaterials und wenigstens einen Bestandteil eines nichtreaktiven Materials aufweist und die den Schneidkörper (16) während des Sintervorgangs schützt, **dadurch gekennzeichnet, daß** das nichtreaktive Material der Ummantelung (18) zum Fördern des Halts des Schneidkörpers (16) in dem Schneidbelag (12) mit dem Bindematerial (14) des Schneidbelags (12) versintert ist.

2. Werkzeug nach Anspruch 1, **dadurch gekennzeichnet, daß** der Sintervorgang ein Freisintervorgang ist.

3. Werkzeug nach Anspruch 1 und 2, **dadurch gekennzeichnet, daß** das Basismaterial ein Metall oder eine Legierung aus den Gruppen 4, 5 und/oder 6 des IUPAC Periodensystems ist.

4. Werkzeug nach Anspruch 3, **dadurch gekennzeichnet, daß** die Ummantelung (18) mehr nichtreaktives Material als reaktives Material aufweist.

5. Werkzeug nach einem der Ansprüche 3 oder 4, **dadurch gekennzeichnet, daß** das nichtreaktive Material ein Metall oder eine Metallegierung ist.

6. Werkzeug nach Anspruch 5, **dadurch gekennzeichnet, daß** das nichtreaktive Material aus den Gruppen 8, 9, 10, 11, 12, 13 und 14 des IUPAC Periodensystems gebildet ist.

7. Werkzeug nach Anspruch 6, **dadurch gekennzeichnet, daß** die Ummantelung (18) bezogen auf das reaktive und das nichtreaktive Material 10 - 30% Cr, 50 - 70% Ni und 10 - 30% Cu aufweist.

8. Werkzeug nach einem der vorhergehenden Ansprüche, **dadurch gekennzeichnet, daß** wenigstens einzelne Schneidkörper (16) zumindest kohlenstoffhaltig sind.

9. Werkzeug nach einem der vorhergehenden Ansprüche, **dadurch gekennzeichnet, daß** unterschiedliche abrasive Schneidkörper (16) miteinander kombiniert sind.

10. Verfahren zur Herstellung eines Werkzeugs nach einem der vorhergehenden Ansprüche, **dadurch gekennzeichnet, daß**
- die einzelnen metallischen Komponenten der ummantelung (18) in Pulverform gemischt werden,
- die Komponenten in Pulverform und die abrasiven Schneidkörper (16) getrennt abgewogen werden,
- ein Binder vorbereitet wird,
- die metallischen Komponenten, die abrasiven Schneidkörper (16) und der Binder vermischt und zu Granulat verarbeitet werden,
- das Granulat und ein Pulver, welches das Bindematerial (14) des Schneidbelags (12) bildet, gemischt werden,
- die Mischung aus Granulat und Pulver zu einem Grünling gepreßt wird und
- beim Sintern die abrasiven Schneidkörper (16), die Ummantelung (18) und das Bindematerial (14) durch Diffusion und/oder durch eine chemische Reaktion zusammen verbunden werden.

## Claims

1. Tool for machine tools, with a basic body (10) and with a cutting coat (12) having a binding material (14) in which abrasive cutting bodies (16), in particular diamonds, are permanently incorporated in a sintering operation, at least one cutting body (16) being surrounded by a sheathing (18) which is in the form of an alloy and has at least one constituent of a basic material reactive with the cutting body (16) and at least one constituent of a non-reactive material and which protects the cutting body (16) during the sintering operation, **characterized in that** the non-reactive material of the sheathing (18) is sintered together with the binding material (14) of the cutting coat (12) in order to promote the hold of the cutting body (16) in the cutting coat (12).

2. Tool according to Claim 1, **characterized in that** the sintering operation is a free-sintering operation.

3. Tool according to Claims 1 and 2, **characterized in that** the basic material is a metal or an alloy from the groups 4, 5 and/or 6 of the IUPAC periodic system.

4. Tool according to Claim 3, **characterized in that** the sheathing (18) has more non-reactive material than reactive material.

5. Tool according to either one of Claims 3 and 4, **characterized in that** the non-reactive material is a metal or a metal alloy.

6. Tool according to Claim 5, **characterized in that** the non-reactive material is formed from the groups 8, 9, 10, 11, 12, 13 and 14 of the IUPAC periodic system.

7. Tool according to Claim 6, **characterized in that** the sheathing (18) has 10-30% Cr, 50-70% Ni and 10-30% Cu in relation to the reactive and non-reactive material.

8. Tool according to one of the preceding claims, **characterized in that** at least individual cutting bodies (16) are at least carbon-containing.

9. Tool according to one of the preceding claims, **characterized in that** different abrasive cutting bodies (16) are combined with one another.

10. Method for producing a tool according to one of the preceding claims, **characterized in that**
- the individual metallic components of the sheathing (18) are mixed in powder form, and
- the components in powder form and the abrasive cutting bodies (16) are weighed separately,
- a binder is prepared,
- the metallic components, the abrasive cutting bodies (16) and the binder are mixed together and processed into granulated material,
- the granulated material and a powder which forms the binding material (14) of the cutting coat (12) are mixed,
- the mixture of granulated material and powder is pressed into a green compact, and,
- during sintering, the abrasive cutting bodies (16), the sheathing (18) and the binding material (14) are connected together by means of diffusion and/or by means of a chemical reaction.

## Revendications

1. Outil pour machines-outils, qui présente un corps de base (10) et une garniture de coupe (12) dotée d'un matériau de liant (14) auquel des corps abrasifs de coupe (16), en particulier des diamants, sont incorporés solidairement dans une opération de frittage, au moins un corps de coupe (16) étant entouré par une enveloppe (18) configurée sous la forme d'un alliage présentant un matériau de base dont au moins un composant réagit avec le corps de coupe (16) et dont au moins un composant est en un matériau non réactif qui protège le corps de coupe (16) pendant l'opération de frittage,
**caractérisé en ce que**
le matériau non réactif de l'enveloppe (18) est fritté avec le matériau de liant (14) de la garniture de coupe (12) pour favoriser le maintien du corps de coupe (16) dans la garniture de coupe (12).

2. Outil selon la revendication 1, **caractérisé en ce que** l'opération de frittage est une opération de frittage à l'air libre.

3. Outil selon les revendications 1 et 2, **caractérisé en ce que** le matériau de base est un métal ou un alliage d'éléments des groupes 4, 5 et/ou 6 du système périodique de l'IUPAC.

4. Outil selon la revendication 3, **caractérisé en ce que** l'enveloppe (18) présente davantage de matériau non réactif que de matériau réactif.

5. Outil selon l'une des revendications 3 ou 4, **caractérisé en ce que** le matériau non réactif est un métal ou un alliage de métaux.

6. Outil selon la revendication 5, **caractérisé en ce que** le matériau non réactif est formé d'éléments des groupes 8, 9, 10, 11, 12, 13 et 14 du système périodique de l'IUPAC.

7. Outil selon la revendication 6, **caractérisé en ce que** l'enveloppe (18) contient par rapport au matériau réactif et au matériau non réactif de 10 à 30 % de Cr, de 50 à 70 % de Ni et de 10 à 30 % de Cu.

8. Outil selon l'une des revendications précédentes, **caractérisé en ce qu'**au moins certains corps de coupe (16) contiennent au moins du carbone.

9. Outil selon l'une des revendications précédentes, **caractérisé en ce que** différents corps abrasifs de coupe (16) sont combinés les uns avec les autres.

10. Procédé de fabrication d'un outil selon l'une des revendications précédentes, **caractérisé en ce que** :
- des poudres des différents composants métalliques de l'enveloppe (18)⁻ sont mélangées,
- les composants en forme de poudre et les corps abrasifs de coupe (16) sont pesés séparément,
- un liant est préparé,
- les composants métalliques, les corps abrasifs de coupe (16) et le liant sont mélangés et transformés en granulés,
- le granulé et une poudre qui forme le matériau de liant (14) de la garniture de coupe (12) sont mélangés,
- le mélange de granulé et de poudre est comprimé pour former une ébauche et
- lors du frittage, les corps abrasifs de coupe (16), l'enveloppe (18) et le matériau de liant (14) se relient les uns aux autres par diffusion et/ou par une réaction chimique.
